# EUROPÄISCHE PATENTSCHRIFT

(11) **EP 0 552 460 B1**
(45) Veröffentlichungstag und Bekanntmachung des Hinweises auf die Patenterteilung: **14.02.1996**
(21) Anmeldenummer: 92121129.8
(22) Anmeldetag: 11.12.1992
(51) Int. Cl.: C23C 8/38

(54) **Verfahren zum Härten von Werkstücken in einer Impuls-Plasmaentladung**
Process for hardening of work pieces unter the action of plasma-pulses
Procédé de traitement thermochimique de pièces par des impulsions à plasma

(30) Priorität: 20.01.1992 DE 4201325; 19.11.1992 DE 4238993
(43) Veröffentlichungstag der Anmeldung: 28.07.1993
(73) Patentinhaber: Leybold Durferrit GmbH, 63457 Hanau (DE)
(72) Erfinder: Melber, Albrecht, Dr., W-6100 Darmstadt (DE); Schnatbaum, Frank, Dipl.-Ing., W-3300 Braunschweig (DE); Kyong-Tschong Rie, Prof. Dr.-Ing., W-3300 Braunschweig (DE)

(56) Entgegenhaltungen:
- EP-A- 0 062 550
- EP-A- 0 269 251
- DE-C- 601 847
- FR-A- 1 053 916
- US-A- 4 853 046
- SURFACE AND COATINGS TECHNOLOGY Bd. 35, 1988, ELSEVIER SEQUOIA,LAUSANNE,CH , Seiten 309-321 N.Y. PEHLIVANTURK plasma or ion caburizing of several steels'
- METALLURGICAL TRANSACTIONS A Bd. 9A, Oktober 1978, US Seiten 1421 - 1429 WILLIAM L. GRUBE 'high-rate carburizing in a glow-discharge methane plasma'

## Beschreibung

Die Erfindung betrifft ein Verfahren zum Härten von Werkstücken aus Stahl, insbesondere mit mindestens einem Legierungselement aus der Gruppe Cr, Ni, Mn, Si und Mo, durch Aufkohlen der Oberfläche und anschließendes Abschrecken, wobei das Aufkohlen mittels einer Plasmaentladung im Vakuum in Anwesenheit von gasförmigen Kohlenwasserstoffen bei Spannungen zwischen 200 und 2000 Volt, vorzugsweise zwischen 300 und 1000 Volt, durchgeführt und das Plasma mittels im Vakuum betriebener Elektroden erzeugt wird, von denen die Katode als Werkstückhalter dient und im Impulsbetrieb betrieben wird.

Durch die EP-A2-0 288 680 ist es bekannt, daß bei zu hoher Anlieferungsgeschwindigkeit (Massenstrom m_{c}) des Kohlenstoffs an der Werkstückoberfläche eine Übersättigung an Kohlenstoff eintritt, die eine Karbidbildung zur Folge hat. Dadurch wird die bei der Aufkohlung zwischendurch erreichte hohe Härte wieder drastisch abgesenkt. Im Idealfall sollen die Verläufe von C-Gehalt und Härte in einem Diagramm als angenähert S-förmige Kurven darstellbar sein.

Ein AbDau der Übersättigung durch Diffusion des Kohlenstoffs in die Tiefe des Werkstücks wäre allenfalls nur über extrem langdauernde Diffusionsprozesse möglich. Es wird daher in der Literatur u.a. vorgeschlagen, während der Prozeßdauer mehrfach zyklisch zwischen Kohlungsphase und Diffusionsphase umzuschalten, um dem Kohlenstoff Gelegenheit zu geben, in die erforderliche Tiefe des Werkstücks zu diffundieren. Die Zyklusdauern sind lang, und die Erfassung der Zeitpunkte für die Umschaltung ist schwierig durchzuführen und daher ungenau.

Durch die US-A-4 900 371 ist ein Plasma-Impuls-Verfahren der eingangs beschriebenen Gattung bekannt, bei dem die Wiederholungsdauer 10 ms und die Impuls- und die Pausendauern je 5 ms betragen. Die angegebenen Parameter sollen zur Vergleichmäßigung der Gas- und Plasmaverteilung über die Werkstückoberfläche führen, haben bei den üblichen Katodenspannungen von 500 bis 1000 V jedoch Massenströme an Kohlenstoff zur Folge, die ohne Einschaltung von kohlungsfreien Diffusionsphasen gleichfalls bereits nach wenigen Minuten zur Übersättigung des Oberflächenbereichs mit Kohlenstoff und damit zur unerwünschten Karbidbildung führen würden. Aus den angegebenen Daten ergibt sich ein Massenstrom für Kohlenstoff${\text{m}}_{\text{c}} {\text{= ca. 80 g.m}}^{\text{-2}} {\text{.h}}^{\text{-1}} \text{.}$

Ein weiteres Problem liegt darin, daß beim Plasma-Aufkohlen im Bereich der sog. anomalen Glimmentladung gearbeitet wird, in dem bei einer Steigerung der Spannung von etwa 200 auf über 1000 Volt die Stromdichte überproportional zunimmt, bis die anomale Glimmentladung nach Überschreiten eines Grenzwertes der Spannung schlagartig in eine Bogenentladung umschlägt (siehe: (1) Bell/Loh/Staines "Thermodynamische Behandlung im Plasma", NEUE HÜTTE, 28. Jahrgang, Heft 10, Oktober 1983, Seiten 373 bis 379; (2) Booth/Farrell/Johnson "The Theory and Practice of Plasma Carburising" HEAT TREATMENT OF METALS, 1983, S. 45 bis 52).

Dieser Vorgang ist unter allen Umständen zu vermeiden, da eine Schädigung des Werkstücks die Folge wäre. Unter den Bedingungen US-A-4 900 371 ist ein Umschlagen der anomalen Glimmentladung in eine Bogenentladung nicht mit hinreichender Sicherheit auszuschließen.

Weiterhin ist aus der US-A-4 853 046 ein vakuumgestütztes Plasmaaufkohlungsverfahren bekannt, bei welchem die Plasmaentladung als gepulste Glimmentladung betrieben wird. Ein einzelner Pulszyklus besteht dabei aus einer Pulsgruppe von vier oder fünf Pulsen (On-Pulses), der eine Pulsgruppe, bestehend aus zwei oder drei Pulsen (Off-Pulses), folgt. Der Signalverlauf der einzelnen Pulse folgt den gleichgerichteten Sinus-Halbwellen eines Wechselstrompulses. Als Kohlenstoffspendermedium wird bei diesem Verfahren als Gas entweder reines Methan oder reines Propan in die Prozeßkammer eingeleitet. Die dem Plasma während des Aufkohlungsprozesses zugeführte elektrische Leistung wird dabei ausschließlich über eine Regelung des Plasmastroms bewirkt. Um eine Überkohlung der Werkstücke und eine damit verbundene Karbid- und Rußbildung im Ofen zu verhindern, sieht dieses Verfahren einen Diffusionsschritt vor.

Durch die US-A-4 490 190 und die EP-B1-0 062 550 ist es bei einem Verfahren der eingangs beschriebenen Gattung bekannt, bei einem über die Verfahrensdauer mit konstanter Leistung betriebenen Verfahren die Impulsdauer sehr viel kleiner als die Periodendauer zu wählen, um zwei Behandlungsparameter voneinander unabhängig zu machen, nämlich das Plasma einerseits und die Behandlungstemperatur andererseits. Diese Problematik ist jedoch nur beim Nitrieren und Nitrokarburieren gegeben, da die Behandlungstemperaturen hierbei deutlich unter 600°C liegen müssen. Unter den angegebenen Bedingungen ist ein Aufkohlen innerhalb wirtschaftlich vertretbarer Behandlungszeiten nicht möglich, da dieser Prozeß erst bei Temperaturen oberhalb von etwa 800°C mit brauchbarer Geschwindigkeit abläuft.

Der Erfindung liegt daher die Aufgabe zugrunde, ein Verfahren der eingangs angegebenen Gattung dahingehend zu verbessern, daß bei reproduzierbarer und einfacherer Prozeßüberwachung und -führung auch bei unregelmäßig geformten Werkstücken eine gleichmäßige Härteverteilung erzielt und eine Karbidbildung an der Oberfläche ohne die Zwischenschaltung einer ausgesprochenen Diffusionsphase unterbleibt, daß der Kohlenstoffgehalt an der Oberfläche des Werkstücks auf jeden Wert zwischen dem Kohlenstoffgehalt des Kerns im Werkstück und der Sättigungsgrenze des Werkstoffs eingestellt werden kann und daß ein Umschlagen der Glimmentladung in eine Bogenentladung zuverlässig verhindert wird.

Die Lösung der gestellten Aufgabe erfolgt bei dem eingangs angegebenen Verfahren erfindungsgemäß dadurch, daß
a) das Aufkohlen bei einem Gesamtdruck zwischen 14 und 30 mbar (1400 bis 3000 Pa) durchgeführt wird,
b) die Impulsdauer zwischen 110 und 10 000 µs (Mikrosekunden) und die Pausendauer zwischen 30 und 10 000 µs gewählt wird, wobei das Verhälnis von Impulsdauer zu Pausendauer zwischen 0,3 und 0,02 gewählt wird und daß
c) die der Plasmaentladung zugeführte mittlere Leistung nach Beendigung der Anfahrphase durch Verringerung der Impulsdauer und/oder durch Verlängerung der Pausendauer zurückgenommen wird, derart, daß der Kohlenstoffgehalt an der besagten Oberfläche ohne Unterbrechung des Impulsbetriebes zu keinem Zeitpunkt die Sättigungsgrenze des Werkstoffs für Kohlenstoff im Austenitgebiet überschreitet, wobei das zugeführte Prozeßgas aus einer Mischung aus 2 bis 50%, vorzugsweise 10 bis 30% Argon, 3 bis 50%, vorzugsweise 10 bis 30% Kohlenwasserstoffgas und einem Rest aus Wasserstoff gebildet wird (jeweils in Volumenprozenten).

Durch die Maßnahmen nach der Erfindung wird die Aufgabe in vollem Umfange gelöst , d.h. das eingangs angegebene Verfahren wird dahingehend verbessert, daß bei einfacherer Prozeßüberwachung und -führung eine Karbidbildung an der Oberfläche ohne die Zwischenschaltung einer ausgesprochenen Diffusionsphase unterbleibt, daß der Kohlenstoffgehalt an der Oberfläche des Werkstücks auf jeden Wert zwischen dem Kohlenstoffgehalt des Kerns im Werkstück und dessen Sättigungsgrenze reproduzierbar eingestellt werden kann und daß ein Umschlag der Glimmentladung in eine Bogenentladung verhindert wird.

Dabei wird insbesondere der Massenstrom m_{c} des Kohlenstoffs reduziert, so daß dessen Löslichkeit im Austenit nicht überschritten wird und keine Karbide gebildet werden können. Man kann das erfindungsgemäße Verfahren quasi-stationär mit ständig gepulstem Plasma betreiben.

Durch die oxidationsfreie Aufkohlung der Oberfläche durch das Plasma erfolgt eine Steigerung der Dauerfestigkeit, der Verzug des Werkstücks wird reduziert, und es entstehen geringere Kosten für die Nachbearbeitung der Werkstücke.

Die Verhältnisse von Impulsdauer zu Pausendauer liegen zwischen 0,3 und 0,02. Bei einem Verhältnis von 0,2 ergab sich ein Massenstrom an Kohlenstoff von${\text{m}}_{\text{c}} {\text{= 30 g.m}}^{\text{-2}} {\text{.h}}^{\text{-1}} \text{.}$ Wichtig ist dabei die Einhaltung des Merkmals d). Bei einer Absenkung des besagten Verhältnisses auf 0,025 ergab sich ein Massenstrom von noch${\text{m}}_{\text{c}} {\text{= 5 g.m}}^{\text{-2}} {\text{.h}}^{\text{-1}} \text{.}$

Es ist dabei besonders vorteilhaft, wenn die mittlere Leistung nach einer Anfahrphase mit möglichst schnellem Ansteigen des Kohlenstoffgehalts an der Oberfläche vor Erreichen der besagten Sättigungsgrenze auf einen Wert zurückgenommen wird, bei dem der Impulsbetrieb unter kontinuierlicher Ausbreitung des Kohlenstoffgehalts unterhalb der Sättigungsgrenze in die Tiefe des Werkstückes fortgesetzt wird.

Der Massenstrom ist dann gerade so groß wie die Wanderung im Werkstück durch Diffusion. Hierdurch kann der Prozeß beschleunigt werden, d.h. die Aufkohlungsgeschwindigkeit kann am Anfang sehr hoch gewählt werden, wird danach jedoch der Diffusionsgeschwindigkeit angepaßt.

Folgende Ausgestaltungen des erfindungsgemäßen Verfahrens führen zu weiteren Vorteilen:
- Die Zurücknahme der mittleren Leistung erfolgt kontinuierlich, oder in einer oder mehreren Stufen.
- In einem weiteren Schritt kann der Massenstrom m_{c} soweit reduziert oder auf 0 eingestellt werden, daß durch weitere Eindiffusion von der Oberfläche in das Werkstück innere der Rand-C-Gehalt auf den gewünschten Wert abgesenkt und (in der Kurvendarstellung des Härteverlaufs) im Randbereich ein waagerechter Verlauf eingestellt wird.
- Mit zunehmendem Druck im Prozeßraum , d.h. am oberen Ende des Druckbereichs, erfolgt noch eine bessere Anschmiegung des Plasmas an eine profilierte, strukturierte oder gar hinterschnitttene Werkstückoberfläche, wie dies beispielsweise bei Zahnrädern, Lagerkäfigen oder dergleichen der Fall ist.

Durch den Zusatz von Argon wird ein Teil der eingebrachten Energie für die Ionisierung des Argons verwendet, wodurch der Prozeß vorteilhaft gestaltet wird.

Als gasförmige Kohlenwasserstoffverbindungen kommen beispielsweise folgende Gase in Frage: Methan, Ethan, Propan, Äthylen und Propen.

Die Erfindung wird nachfolgend anhand der Figuren 1 bis 6 näher erläutert.

Es zeigen:
- Figur 1: einen Vertikalschnitt durch eine Vorrichtung zur Durchführung des erfindungsgemäßen Verfahrens,
- Figur 2: eine Parameterdarstellung der Abhängigkeit der Kohlenstoffkonzentration in verschiedenen Tiefen des Werkstücks nach unterschiedlicher Verfahrensdauer,
- Figur 3: die zu Figur 2 gehörenden Härtewerte,
- Figur 4: ein Diagramm über die Abhängigkeit der Kohlenstoffkonzentration ausgehend von der Oberfläche in die Tiefe des Werkstücks beim Ausführungsbeispiel,
- Figur 5: ein Diagramm mit einer vergleichsweisen Darstellung des Härteverlaufs an Flanke und Fuß eines Zahns eines Zahnrades nach Anwendung eines Prozeßdrucks von 2500 Pa, und
- Figur 6: ein Diagramm analog Figur 5, jedoch nach Anwendung eines Prozeßdrucks von nur 600 Pa.

In Figur 1 ist ein Vakuumofen 1 mit einer Ofenkammer 2 gezeigt, die mit einer Wärmedämmeinrichtung 3 ausgekleidet ist. Vor den Seitenwänden 3a der Wärmedämmeinrichtung 3 befindet sich eine an Masse gelegte Elektrode, die als Anode 4 des Stromkreises dient. Durch die Ofendecke 2a ist mittels einer Isolierdurchführung 5 eine senkrechte Tragstange 6 hindurchgeführt, die an ihrem unteren Ende einen plattenförmigen waagrechten Werkstückhalter trägt, der gleichfalls Elektrodenfunktion hat, d.h. als Katode 7 dient. Von den auf diesem Werkstückhalter angeordneten Werkstücken 8 ist nur ein einziges dargestellt.

Zwischen der Katode 7 und der Anode 4 befindet sich eine Stromversorgung 9 für die Erzeugung der Spannungimpulse für die Bildung des Plasmas. Der Stromversorgung 9 ist ein Steuergerät 10 zugeordnet, mit dem die elektrischen Verfahrensparameter für die Beeinflussung des Plasmas einstellbar sind.

Katode 7 und Werkstücke 8 sind konzentrisch von einem Widerstandsheizkörper 11 umgeben, der an eine regelbare Stromquelle 12 angeschlossen ist. Die Energiebilanz des Ofens und damit die Werkstücktemperatur wird von den Verlusten einerseits und von der Summe der Energiebeiträge des Plasmas und der Strahlung des Widerstandsheizkörpers andererseits bestimmt.

In die Ofenkammer 2 mündet eine Versorgungsleitung 13, die von einer regelbaren Gasquelle 14 kommt und durch die die gewünschten Prozeßgase oder Gasgemische zugeführt werden. Die Gasbilanz wird durch die Gaszufuhr, den Verbrauch durch die Werkstücke und ggf. Verlustsenken, nicht zuletzt aber durch den Einfluß der Vakuumpumpe 15 bestimmt, die über eine Saugleitung 16 mit der Ofenkammer 2 verbunden ist und auch als Pumpsatz ausgebildet sein kann.

Im Boden 2b der Ofenkammer 2 befindet sich eine Öffnung 17, die durch einen Absperrschieber 18 verschließbar ist und unter der sich - vakuumdicht angeschlossen - ein beheizbarer Ölbehälter 19 mit einem Abschrecköl befindet. Über der Öffnung 17 befindet sich in der Katode 7 eine Öffnung 20, durch die die Werkstücke 8 mittels eines nicht gezeigten Manipulators in das Abschrecköl abgesenkt werden können. Die Wirkungsweise dieser Vorrichtung ergibt sich aus der allgemeinen Beschreibung und aus den Ausführungsbeispielen.

Figur 2 zeigt eine Parameterdarstellung der Abhängigkeit der Kohlenstoffkonzentration in verschiedenen Tiefen des Werkstücks nach unterschiedlicher Verfahrensdauer für den Fall, daß man eines der Verfahren nach dem Stande der Technik (Gasaufkohlung) ohne Unterbrechung der Aufkohlung durch eine Diffusionspause anwendet. Auf der Abszisse sind die Tiefenwerte in Millimetern, ausgehend von der Werkstückoberfläche aufgetragen, auf der Ordinate die Kohlenstoffkonzentration in Gewichtprozenten. Die einzelnen Kurven gelten (von unten nach oben) für die unter der Abszisse aufgetragenen Verfahrensdauern von 0,5, 1, 2 und 4 Stunden. Es ist zu erkennen, daß die Kohlenstoffkonzentration an der Oberfläche bei einer Verfahrensdauer von 2 h den Sättigungswert bereits überschritten hat, was sich in einem Härteabfalls nach Figur 3 äußert.

Figur 3 zeigt die zu Figur 2 gehörenden Härtewerte. Die Abszisse trägt die gleiche Skala, und auf der Ordinate sind die zugehörigen Härtewerte in HV aufgetragen. Es ist zu erkennen daß die Oberflächenhärte nach 2 h einen Spitzenwert von 800 HV mit einem steilen Abfall zur Tiefe hin erreicht, bereits bei einer Verfahrensdauer von 3 h aber durch Karbidbildung wieder abzunehmen beginnt und nach 4 h auf rund 700 HV absinkt. Bei Fortsetzung der Versuche verschlechtern sich die Verhältnisse noch weiter, was auch aus der Literatur allgemein bekannt ist (z.B. EP-A2-0 288 680).

### Beispiel 1:

In einer Vorrichtung nach Figur 1 wurden als Substrate Zylinderzapfen aus der Stahllegierung 16MnCr5 mit einem Durchmesser von 20 mm chargenweise aufgekohlt. Zunächst wurde die Vorrichtung zur Entfernung der Restgase auf einen Druck von 10⁻³ mbar evakuiert, worauf ein Gemisch aus 15 % Argon, Rest Wasserstoff bis zum einem Druck von 15 mbar eingelassen wurde. Durch gleichzeitigen Betrieb der Widerstandsheizung und Anlegen einer negativen Spannung von 600 V an die Substrate wurden diese durch Sputtern gereinigt und auf 900°C aufgeheizt. Die Vorbehandlung dauerte 60 min. Danach wurde die Gasatmosphäre durch eine solche aus 5% Methan, 80% Wasserstoff und 15% Argon ersetzt, bis ein Druck von 15 mbar erreicht war. Anschließend wurde die eigentliche Aufkohlung mittels eines Impulsbetriebes durchgeführt, bei dem die Impulsspannung zu 600 V, das Verhältnis von Impulsdauer zu Pausendauer zu 0,07 an der Stromquelle eingestellt wurde. Die erste Phase der Behandlungsdauer betrug hierbei 240 min, wobei die Substrattemperatur durch Anpassung der Leistung der Widerstandsheizung auf konstanten 900°C gehalten wurde. Danach wurde das besagte Verhältnis bei sonst gleichen Parametern auf 0,023 abgesenkt und die Aufkohlung bei 900 °C unter entsprechender Anpassung der Leistung der Widerstandsheizung für die Dauer von 90 min fortgesetzt. Während des gesamten Verfahrensablaufs traten zu keiner Zeit Lichtbogenentladungen auf. Danach wurden die Zylinderzapfen durch einen Manipulator mit senkrechter Lage der Zylinderachse in das Ölbad eingeführt, das auf einer Temperatur von 60°C gehalten wurde.

Messungen des Verlaufs des C-Gehalts führten zu dem Diagramm nach Figur 4. Auf der Abszisse ist in Analogie zu Fig. 2 die Tiefe in mm, ausgehend von der Oberfläche, und auf der Ordinate der C-Gehalt in Gewichtsprozent aufgetragen. Die Kurve zeigt den gewünschten S-förmigen Verlauf.

Der gleichfalls gemessene Härteverlauf betrug, von der Oberfläche ausgehend, bis zu einer Tiefe von 0,4 mm im gesamten Bereich 800 HVl. Die Einhärtetiefe betrug bei 0,9 mm 550 HVl. Dies entsprach in vollem Umfange den gestellten Forderungen.

### Beispiel 2:

Der Versuch nach Beispiel 1 wurde wiederholt, jedoch mit folgenden Abwandlungen:

Als Substrate wurden Zahnräder mit einem Verhältnis von Zahnhöhe h_{Z} zu Zahnlückenweite lₒ von 1,5 aus der Stahllegierung 16CrMo4 eingesetzt. Die Behandlungstemperatur betrug 925 °C bei einem Gesamtdruck von 2500 Pa. In der ersten Aufkohlungsphase von 195 Minuten betrug das Verhältnis von Impulsdauer zu Pausendauer = 0,07, in einer zweiten Aufkohlungsphase von 70 Minuten = 0,04.

In Figur 5 sind die Ergebnisse dieses Versuchs dargestellt: Rechts oben im Fenster sind das Zahnprofil (schraffiert) und der sogenannte Plasmasaum (dicke schwarze Linie) dargestellt, desgleichen die Meßorte M1 und M2. Das Plasma schmiegt sich außerordentlich gut dem Zahnprofil an. Der Meßort M1 liegt in der Zahnflanke, der Meßort M2 am Zahnfuß. Im Diagramm ist die Härte "HVl" über der Tiefe "t" dargestellt. Die Kurve K1 zeigt den Härteverlauf am Meßort M1, die Kurve K2 den Härteverlauf am Meßort M2. Es ist zu erkennen, daß die Meßwerte recht gut übereinstimmen und daß insbesondere die Eindringtiefe "t" bei M1 und M2 im wesentlichen gleich ist, was auf die gute Anschmiegung des Plasmas an das Zahnprofil zurückzuführen ist.

### Beispiel 3 (Vergleichsbeispiel):

Der Versuch nach Beispiel 2 wurde wiederholt, und zwar mit dem einzigen Unterschied, daß der Gesamtdruck im Prozeßrauni auf 600 Pa abgesenkt wurde.

In Figur 6 sind die Ergebnisse dieses Versuchs dargestellt: Rechts oben im Fenster sind auch hier das (identische) Zahnprofil (schraffiert) und der sogenannte Plasmasaum (dicke schwarze Linie) dargestellt, desgleichen die Meßorte M3 und M4. Das Plasma schmiegt sich nur am Zahnkopf gut an, und hat am Zahnfuß einen deutlich größeren Abstand vom Zahnprofil. Der Meßort M3 liegt in der Zahnflanke, der Meßort M4 am Zahnfuß. Im Diagramm ist die Härte "HVl" über der Tiefe "t" dargestellt. Die Kurve K3 zeigt den Härteverlauf am Meßort M3, die Kurve K4 den Härteverlauf am Meßort M4. Es ist zu erkennen, daß die Meßwerte stark voneinander abweichen und daß insbesondere die Eindringtiefe "t" bei M4 deutlich geringer ist als bei M3, was auf die geringere Anschmiegung des Plasmas im Fußbereich des Zahnprofils zurückzuführen ist.

Dieser Vergleichsversuch zeigt klar, daß dem Gesamtdruck im Prozeßraum erhebliche Bedeutung zukommt.

## Patentansprüche

1. Verfahren zum Härten von Werkstücken aus Stahl, insbesondere mit einem Legierungselement aus der Gruppe Cr, Ni, Mn, Si und Mo, durch Aufkohlen der Oberfläche und anschließendes Abschrecken, wobei das Aufkohlen mittels einer Plasmaentladung im Vakuum in Anwesenheit von gasförmigen Kohlenwasserstoffen bei Drücken zwischen 14 und 30 mbar (1400 bis 3000 Pa) und bei Spannungen zwischen 200 und 2000 Volt, vorzugsweise zwischen 300 und 1000 Volt, durchgeführt und das Plasma mittels im Vakuum betriebener Elektroden erzeugt wird, von denen die Kathode als Werkstückhalter dient und im Impulsbetrieb betrieben wird, **dadurch gekennzeichnet**, daß
a) die Impulsdauer zwischen 110 und 10 000 µs (Mikrosekunden) und die Pausendauer zwischen 30 und 10 000 µs gewählt wird, wobei das Verhältnis von Impulsdauer zu Pausendauer zwischen 0,3 und 0,02 gewählt wird,
b) die der Plasmaentladung zugeführte mittlere Leistung nach Beendigung der Anfahrphase durch Verringerung der Impulsdauer und/oder Verlängerung der Pausendauer zurückgenommen wird, derart, daß der Kohlenstoffgehalt an der besagten Oberfläche ohne Unterbrechung des Impulsbetriebes zu keinem Zeitpunkt die Sättigungsgrenze des Werkstoffs für Kohlenstoff im Austenitgebiet überschreitet, wobei das zugeführte Prozeßgas aus einer Mischung aus 2 bis 50%, vorzugsweise 10 bis 30% Argon, 3 bis 50%, vorzugsweise 10 bis 30% Kohlenwasserstoffgas und einem Rest aus Wasserstoff gebildet wird (jeweils in Volumenprozenten).

2. Verfahren nach Anspruch 1, **dadurch gekennzeichnet**, daß die mittlere Leistung nach einer Anfahrphase mit möglichst schneller Wachstumsrate des Kohlenstoffgehalts an der Oberfläche vor Erreichen der besagten Sättigungsgrenze auf einen Wert zurückgenommen wird, bei dem der Impulsbetrieb unter kontinuierlicher Ausbreitung des Kohlenstoffgehalts unterhalb der Sättigungsgrenze in die Tiefe des Werkstücks fortgesetzt wird.

3. Verfahren nach Anspruch 2, **dadurch gekennzeichnet**, daß in einem letzten Schritt der Massenstrom an Kohlenstoff soweit reduziert oder auf 0 eingestellt wird, daß durch weitere Eindiffusion von der Öberfläche in das Werkstück innere der Rand-C-Gehalt auf den gewünschten Wert abgesenkt und (in der Kurvendarstellung) im Randbereich ein waagerechter Verlauf eingestellt wird.

4. Verfahren nach Anspruch 1, **dadurch gekennzeichnet**, daß die mittlere Leistung kontinuierlich zurückgenommen wird.

5. Verfahren nach Anspruch 1, **dadurch gekennzeichnet**, daß die der Kathode zugführte Impulsspannung zwischen 200 und 900 V, vorzugsweise zwischen 500 und 700 V, gewählt wird.

6. Verfahren nach Anspruch 1, **dadurch gekennzeichnet**, daß ein Defizit der den Werkstücken durch das Plasma zugeführten Leistung durch eine vom Plasma unabhängige Wärmequelle zugeführt wird.

## Claims

1. Process for hardening workpieces made of steel, in particular with an alloy element pertaining to the group comprising Cr, Ni, Mn, Si and Mo, by carburising the surface and subsequent quenching, the carburising being carried out by means of a plasma discharge in a vacuum in the presence of gaseous hydrocarbons at pressures between 14 and 30 mbar (1400 to 3000 Pa) and at voltages between 200 and 2000 volts, preferably between 300 and 1000 volts, and the plasma being generated by means of electrodes operated in a vacuum, the cathode of said electrodes serving as workpiece-holder and being operated in pulsed manner, **characterised in that**
a) the pulse duration is chosen between 110 and 10,000 µs (microseconds) and the pause duration is chosen between 30 and 10,000 µs, the ratio of pulse duration to pause duration being chosen between 0.3 and 0.02,
b) the mean power supplied to the plasma discharge after conclusion of the start-up phase is lowered by reduction of the pulse duration and/or extension of the pause duration in such a way that without interruption of the pulse operation the carbon content on said surface at no time exceeds the saturation limit of the material in respect of carbon in the austenite range, the supplied process gas being constituted by a mixture consisting of 2 to 50%, preferably 10 to 30%, argon, 3 to 50%, preferably 10 to 30%, hydrocarbon gas and a remainder consisting of hydrogen (in each case in percentage by volume).

2. Process according to Claim 1, **characterised in that** after a start-up phase with a rate of growth of the carbon content on the surface that is as rapid as possible the mean power is lowered before said saturation limit is reached to a value at which the pulse operation is continued subject to continuous diffusion of the carbon content below the saturation limit down into the workpiece.

3. Process according to Claim 2, **characterised in that** in a final step the mass flow of carbon is reduced to an extent or is adjusted to 0 such that as a result of further diffusion from the surface into the interior of the workpiece the C content in the periphery is lowered to the desired value and (in the curve representation) a horizontal path is adjusted in the peripheral region.

4. Process according to Claim 1, **characterised in that** the mean power is lowered continuously.

5. Process according to Claim 1, **characterised in that** the pulse voltage supplied to the cathode is chosen between 200 and 900 V, preferably between 500 and 700 V.

6. Process according to Claim 1, **characterised in that** a shortfall in the power supplied to the workpieces by the plasma is supplied by a source of heat which is independent of the plasma.

## Revendications

1. Procédé pour durcir des pièces en acier, en particulier avec un élément en alliage provenant du groupe Cr, Ni, Mn, Si et Mo, par cémentation de la surface et trempage consécutif, la cémentation étant menée au moyen d'une décharge à plasma dans le vide en présence d'hydrocarbure gazeux sous les pressions entre 14 et 30 mbar (1.400 à 3.000 Pa) et sous des tensions entre 200 et 2.000 volts, de préférence entre 300 et 1.000 volts, et le plasma étant produit au moyen d'électrodes mises sous vide, parmi lesquelles la cathode sert de porte-pièce et est alimentée par impulsions, caractérisé en ce que :
a) la durée des impulsions est choisie entre 110 et 10.000 µs (microsecondes) et la durée des pauses est choisie entre 30 et 10.000 µs, le rapport entre la durée des impulsions et la durée des pauses étant choisi entre 0,3 et 0,02,
b) la puissance moyenne admise pour la décharge du plasma, après terminaison de la phase de démarrage, est réduite par réduction de la durée des impulsions et/ou prolongement de la durée des pauses, de telle manière que la teneur en carbone au niveau de la surface en question ne dépasse à aucun moment la limite de saturation du matériau pour le carbone dans le domaine austénitique, sans interruption du fonctionnement par impulsions, le gaz de traitement admis étant constitué par un mélange de 2 à 50 %, de préférence 10 à 30 %, d'argon, de 3 à 50 %, de préférence de 10 à 30 %, d'hydrocarbure gazeux, et d'un reste d'hydrogène (en pourcentages en volume).

2. Procédé selon la revendication 1, caractérisé en ce que la puissance moyenne est réduite, après une phase de démarrage avec un taux de croissance le plus rapide possible de la teneur en carbone à la surface, avant d'atteindre la limite de saturation précitée à une valeur à laquelle on poursuit le fonctionnement par impulsions avec propagation continue de la teneur en carbone au-dessous de la limite de saturation dans la profondeur de la pièce.

3. Procédé selon la revendication 2, caractérisé en ce qu'au cours d'une dernière étape, on réduit le courant massique de carbone dans une mesure telle, ou bien qu'on l'établit à zéro, de telle manière que grâce à une poursuite de la diffusion depuis la surface jusqu'à l'intérieur de la pièce, la teneur de carbone en bordure est réduite à la valeur désirée et qu'on établit une évolution horizontale dans la zone de bordure (suivant la représentation en courbe).

4. Procédé selon la revendication 1, caractérisé en ce que l'on réduit la puissance moyenne de façon continue.

5. Procédé selon la revendication 1, caractérisé en ce que la tension par impulsions admise à la cathode est choisie entre 200 et 900 volts, de préférence entre 500 et 700 volts.

6. Procédé selon la revendication 1, caractérisé en ce qu'on admet, au moyen d'une source thermique indépendante du plasma, un déficit de la puissance admise aux pièces par le plasma.
